# EUROPÄISCHE PATENTSCHRIFT

(11) **EP 0 041 142 B1**
(45) Veröffentlichungstag und Bekanntmachung des Hinweises auf die Patenterteilung: **29.06.1983**
(21) Anmeldenummer: 81103507.0
(22) Anmeldetag: 08.05.1981
(51) Int. Cl.: B22F 9/22, H01F 1/06, F27B 15/02

(54) **Verfahren zur Herstellung von nadelförmigen, im wesentlichen aus Eisen bestehenden, ferromagnetischen Metallteilchen**
Process for preparing acicular ferromagnetic particles mainly consisting of iron
Procédé de préparation de particules aciculaires ferromagnétiques principalement composées de fer

(30) Priorität: 04.06.1980 DE 3021111
(43) Veröffentlichungstag der Anmeldung: 09.12.1981
(73) Patentinhaber: BASF Aktiengesellschaft, 67063 Ludwigshafen (DE)
(72) Erfinder: Siegle, Hansjoerg, Dr., D-6700 Ludwigshafen (DE); Reich, Hans Heiner, Dr., D-6700 Ludwigshafen (DE); Autzen, Horst, Dr., D-6713 Freinsheim (DE); Steck, Werner, Dr., D-6704 Mutterstadt (DE); Loeser, Werner, Dr., D-6700 Ludwigshafen (DE); Hetzel, Eckhard, D-6712 Bobenheim-Roxheim (DE); Ohlinger, Manfred, Dr., D-6710 Frankenthal (DE)

## Beschreibung

Die Erfindung betrifft die Herstellung von nadelförmigen, im wesentlichen aus Eisen bestehenden, ferromagnetischen Metallteilchen durch Reduktion von nadelförmigen reinen oder mit üblichen Fremdmetallionen modifizierten Eisenoxiden oder Eisenoxidhydroxiden mittels gasförmiger Reduktionsmittel in einer Wirbelschicht sowie deren Verwendung zur Herstellung von magnetischen Aufzeichnungsträgern. Die Verwendung von nadelförmigen ferromagnetischen Metallteilchen mit Einbereichsverhalten als magnetisierbarem Material für die Herstellung von magnetischen Aufzeichnungsträgern ist seit langem bekannt. Die mit solchen Materialien gegenüber den üblicherweise eingesetzten ferromagnetischen Eisenoxiden möglichen hohen Koerzitivfeldstärken und hohen Werte für die remanente Magnetisierung waren schon frühzeitig der Anlass dafür, nach Wegen zu suchen, diese Stoffe entsprechend den theoretischen Vorgaben technisch auf einfache Weise herzustellen. Aus einer Reihe von Möglichkeiten, entsprechende Metallteilchen herzustellen, wird insbesondere die pseudomorphe Umwandlung von reinen oder modifizierten nadelförmigen Eisenoxiden mit einem Reduktionsgas angewandt. Bei einer solchen pseudomorphen Umwandlung haben die Teilchen des Reaktionsproduktes im wesentlichen dieselbe Form und Abmessung wie die des Ausgangsmaterials. Da gerade Eisenoxide bzw. Eisenoxidhydroxide mit gängigen Verfahren unter kontrollierbaren Bedingungen leicht in einer solchen Grösse und Nadelform, wie sie für die ferromagnetischen Metallteilchen mit Einbereichsverhalten benötigt werden, hergestellt werden können, haben sich vor allem diese entsprechenden Herstellverfahren als geeignet erwiesen. Bei einer solchen Reduktion vom oxidischen in den metallischen Zustand muss jedoch beachtet werden, dass die Reaktionstemperatur einerseits hoch genug ist, damit die chemische Reaktion mit einer ausreichenden Geschwindigkeit vonstatten geht, andererseits aber auch nicht so hoch ist, dass Formänderungen der Teilchen bewirkt werden. Auch sollten sich die Teilchen untereinander möglichst wenig berühren, damit ein Zusammenwachsen vermieden wird. Aus diesem Grund wurde bereits in der FR A-1 442 638 vorgeschlagen, die Reduktion von Eisenoxidhydroxid in ferromagnetisches Eisenoxid in einer sogenannten Wirbelschicht vorzunehmen. Auch für die weitergehende Reduktion der Eisenoxid- bzw. -oxidhydroxidteilchen zu entsprechenden Eisenteilchen durch ein im wesentlichen aus Wasserstoff bestehenden Gas wurde bereits ein sogenannter Wirbelschichtofen benutzt (DE-A-20 28 536). Bei einem solchen Wirbelschichtofen werden die einzelnen Teilchen des zu reduzierenden Materials durch einen von unten her in einem senkrecht stehenden zylindrischen Rohr aufsteigenden Gasstrom infolge der dynamischen Auftriebskräfte in der Schwebe gehalten. Damit wird eine Pulveraufschüttung in einer derartigen Säule in einen flüssigkeitsähnlichen Zustand überführt, wodurch ein besonders intensiver Energieaustausch und Stoffaustausch zwischen den Reaktionsteilnehmern möglich wird. Mit Hilfe derselben Anordnung lässt sich vorteilhaft auch die Passivierung der wegen ihrer geringen Grösse pyrophoren Eisenteilchen durchführen (u.a. Knauff, Neue magnetische Materialien für Tonbänder, Philips: Unsere Forschung in Deutschland, Band 2 (1972), Seite 125 ff).

Für den in vielfältiger Weise bei unterschiedlichen Reaktionen anwendbaren Wirbelschichtofen sind unterschiedliche Ausführungsformen bekannt. So wird z.B. in der DE-C-1458 765 für die Reduktion von Eisenoxiden ein mehrstufiger Wirbelschichtreaktor beschrieben, während nach der DE-A-23 61 539 die Verwendung eines Klappenofens gemäss GB-A-1 104 852 insbesondere für die Reduktion von Eisenoxid- und/oder Eisenoxidhydroxid-Pulver zu ferromagnetischem Material für magnetische Aufzeichnungsträger als vorteilhaft bezeichnet wird. Trotz guter Produkteigenschaften muss es dennoch als nachteilig angesehen werden, dass in einem solchen modifizierten Wirbelschichtofen die auf den verschiedenen Klappen befindliche Pulverschicht nur etwa 2 mm dick ist, so dass ein technisch aufwendiges Verfahren nur geringe Raum-Zeit-Ausbeuten zulässt. Wird andererseits das grössere Durchsätze erlaubende übliche Wirbelschichtverfahren zur Reduktion des als Ausgangsmaterial für die Herstellung von ferromagnetischen Eisenteilchen besonders geeigneten Eisenoxidhydroxids angewandt, so müssen wohl infolge des schlechten Wirbelverhaltens und dadurch bedingter Kanalbildung des Eisenoxidhydroxids grosse Streuungen hinsichtlich der magnetischen Eigenschaften des Endproduktes hingenommen werden.

Es bestand daher die Aufgabe, ein Verfahren zur Herstellung von nadelförmigen im wesentlichen aus Eisen bestehenden ferromagnetischen Metallteilchen bereitzustellen, bei dem die Reduktion des Eisenoxids und insbesondere des Eisenoxidhydroxids unter Ausnutzung der an sich bekannten Vorteile des Wirbelschichtverfahrens, jedoch unter Vermeidung der bekannten Nachteile erfolgen soll, um in reproduzierbarer Weise ein einheitliches Endprodukt zu erhalten.

Es wurde nun gefunden, dass sich diese Aufgabe überraschenderweise dadurch lösen lässt, dass im Wirbelschichtofen in unmittelbarer Nähe über dem Wirbelboden ein Rührer angebracht wird.

Diese einfache Massnahme hat zur Folge, dass das zu reduzierende Material im Wirbelbett gleichmässig ohne die nachteilige Kanalbildung verteilt wird und die Materialeigenschaften, insbesondere die magnetischen Werte der resultierenden, im wesentlichen aus Eisen bestehenden, ferromagnetischen Metallteilchen nahezu keine Streuungen aufweisen.

Das erfindungsgemässe Verfahren sei nachfolgend und anhand der Zeichnungen näher erläutert. Dabei zeigt
Figur 1 den Aufbau eines Wirbelschichtofens zur Durchführung des erfindungsgemässen Verfahrens und
Figur 2 eine besonders vorteilhafte Ausgestaltung hierzu.

Der Aufbau eines für das erfindungsgemässe Verfahren geeigneten Wirbelschichtofens ist an sich bekannt. Er besteht, wie beispielhaft in Figur 1 gezeigt, aus einem vertikal angeordneten Rohrofen 1, welcher üblicherweise am Kopf erweitert ist. Durch den Einlass 2 wird das Wirbelgas, im vorliegenden Fall das Reduktionsmedium, nach dem Erhitzen im Wärmetauscher 3 eingeblasen und durch den Wirbelgasboden 4, meist eine Sinterfrittenplatte, gleichmässig über den ganzen Querschnitt des Rohres verteilt. Mit Hilfe dieses Gasstroms wird das durch die Zuführung eingetragene zu reduzierende Material in einem quasiflüssigen Schwebezustand 6 gehalten. Zur Aufrechterhaltung der erforderlichen Reaktionstemperatur dienen die Heizelemente 7. Der Gasaustritt 8 mit nachgeschalteten Filtereinheiten befindet sich am oberen Ende des Ofens. Der das erfindungsgemässe Verfahren kennzeichnende unmittelbar über dem Wirbelgasboden 4 befindliche Rührer 9, der mindestens einen Rührarm aufweist, sorgt für eine gleichmässige Verteilung des aufgewirbelten Produkts 6 im Wirbelraum. Nach Beendigung der Reaktion, d.h. nach Reduktion der Eisenoxidteilchen zu den Metallteilchen, werden diese mit Hilfe des Rührers 9 über den Austrag 10, der sich auch zentrisch unterhalb des Wirbelbodens befinden kann, aus dem Wirbelofen entfernt.

Mit Hilfe des erfindungsgemässen Verfahrens lässt sich die Reduktion von nadelförmigen Eisenoxiden und/oder Eisenoxidhydroxiden zu einheitlichen Metallteilchen durchführen. Durch das Vermeiden der nachteiligen Kanalbildung beim Verwirbeln der genannten Ausgangsmaterialien wird eine gleichmässige Verteilung sowohl des Materials in der Reaktionszone als auch der Temperatur im Reaktionsgut erreicht. Von weiterem Vorteil ist es bei dem erfindungsgemässen Verfahren, dass keine Anbackungen mehr an der Reaktorwand auftreten und somit auch diese Ursache für einen unkontrollierten Reaktionsablauf unterbunden wird. Eine gleichfalls günstige Wirkung des erfindungsgemässen Verfahrens beruht darauf, dass durch den Einfluss des in unmittelbarer Nähe über dem Wirbelboden angebrachten Rührers die Gasgeschwindigkeit im Wirbelbett reduziert werden kann, ohne dass ein inhomogenes Wirbeln auftritt. Dadurch ergibt sich auch eine Verminderung des Staubaustrages, so dass eine Verringerung der erforderlichen Filtereinheiten möglich wird.

Bei der weiteren Ausgestaltung des erfindungsgemässen Verfahrens hat es sich als besonders vorteilhaft herausgestellt, wenn an mindestens einem Rührarm eine Schleppklappe derart angebracht wird, dass dadurch der Abstand zwischen Rührarm und Wirbelboden überbrückt wird. Die Anordnung der Schleppklappe wird dabei so gewählt, dass während des Wirbelvorganges die Schleppklappe vom Wirbelboden abhebt und erst beim Produktaustrag aufgrund ihres Eigengewichts über dem Wirbelboden streift. Mit einer solchen Anordnung lässt sich der Rest an Wirbelgut, der sich zwischen Rührarm und Wirbelboden befindet und bei den nachfolgenden Reduktionen im Wirbelofen ein u.U. weniger einheitliches Produkt liefert, in einfacher Weise austragen. Eine entsprechende Anordnung zeigt beispielhaft Figur 2. An dem Rührarm 9 ist die Schleppklappe 11 gelenkig angebracht. Für den Fall des zentrischen Austrags des Produktes aus dem Wirbelofen ist der Rührarm nach vorne gekrümmt. Befindet sich der Austrag seitlich am Ofen,wie in Figur 1 dargestellt, dann ist der Rührarm zweckmässigerweise nach rückwärts gekrümmt.

Als Ausgangsmaterialien für das erfindungsgemässe Verfahren zur Herstellung der im wesentlichen aus Eisen bestehenden ferromagnetischen Metallteilchen eignen sich alle nadelförmigen reinen oder mit üblichen Fremdmetallionen modifizierten Eisenoxide. Dies sind die bekannten Modifikationen der Eisen(III)oxidhydroxide, die insbesondere im Rahmen der Herstellung von magnetischen Materialien für magnetische Aufzeichnungsträger Verwendung finden, die daraus abgeleiteten nadelförmigem a- oder γ-Eisen(III) oxide und der Magnetit sowie Gemenge davon. Diese Stoffe lassen sich auch in mit Fremdmetallionen modifizierter Form, üblicherweise Kobalt, Nickel oder Chrom, verwenden. Als besonders vorteilhaft zur Herstellung der Metallteilchen hat sich der Einsatz von nadelförmigem Goethit,Lepi- dokrokit bzw. Gemengen davon mit einer mittleren Teilchenlänge von 0,1 bis 2pm, vorzugsweise 0,2 bis 1,2µm, einem Längen-zu-Dicken-Verhältnis von 5:1 bis 40:1 und einer spezifischen Oberfläche (SN) nach BET von 25 bis 80m², herausgestellt. In gleicher Weise lassen sich auch die getemperten Produkte der genannten Eisen(III)oxidhydroxide verwenden, wobei die Temperung zweckmässigerweise bei 250 bis 700°C erfolgt.

Die aufgeführten Eisenoxide werden zum besseren Erhalt der Teilchengestalt in bekannter Weise formstabilisierend ausgerüstet, z.B. DE-A-24 34 058, -24 34 096, -26 46 348, -27 14 588 und -27 43 298. Diese Ausrüstung erfolgt bevorzugt auf der Eisenoxidhydroxidstufe, bevor die Teilchen einem Temper- oder Umwandlungsprozess ausgesetzt werden.

Die sich darin anschliessende Reduktion der oxidischen Produkte zum Metall mittels gasförmiger Reduktionsmittel in der Wirbelschicht üblicherweise mit Wasserstoff, erfolgt bei Temperaturen zwischen 260 und 450, vorzugsweise 300 bis 420°C innerhalb von 3 bis 36 Stunden. Dabei wird üblicherweise mit einem mindestens 60fachen Wasserstoffüberschuss gearbeitet.

Die nach dem erfindungsgemässen Verfahren erhältlichen nadelförmigen, im wesentlichen aus Eisen bestehenden, ferromagnetischen Metallteilchen besitzen noch weitgehend die von den Ausgangsstoffen herrührende Gestalt und sie sind trotz der vorangegangenen Umwandlungsreaktion einheitlich. Dadurch bedingt zeichnen sie sich hinsichtlich ihrer magnetischen Eigenschaften, wie der Koerzitivfeldstärke und vor allem der Remanenz durch hohe Werte aus. Die hohe Rechteckigkeit der Hysteresenschleife weist auf eine durch die einheitliche Gestalt bedingte enge Schaltfeldstärkenverteilung hin.

Derartige Metallteilchen eignen sich in hervorragender Weise als magnetische Materialien für die Herstellung von magnetischen Aufzeichnungsträgern. Zweckmässigerweise werden diese Stoffe jedoch vor ihrer Weiterverarbeitung passiviert. Hierunter versteht man das Umhüllen der Metallteilchen mit einer Oxidschicht durch kontrollierte Oxidation, um die durch die grosse freie Oberfläche der kleinen Teilchen bedingte Pyrophorität zu beseitigen. Üblicherweise wird dies durch Überleiten eines Luft/Stickstoff-Gemisches unter genauer Einhaltung einer vorzugsweise 100°C nicht übersteigenden Temperatur über das Metallpulver erreicht. Auch hier eignet sich in besonders hervorragender Weise der für das erfindungsgemässe Verfahren eingesetzte Wirbelschichtofen.

Die vorliegende Erfindung wird anhand folgender Versuche beispielhaft erläutert. Die magnetischen Werte der Proben wurden mit einem Schwingmagnetometer bei einem magnetischen Feld von 160 kA/m gemessen. Die Werte der Koerzitivfeldstärke, Hₑ, gemessen in kA/m, wurden bei den Pulvermessungen auf eine Stopfdichte von e = 1,6 g/cm³ bezogen. Spezifische Remanenz (M_{r/}e) und Sättigung (M e) sind jeweils in nTm³/g angegeben.

### Beispiel 1

Das Einsatzprodukt α-FeOOH, hergestellt nach DE-B-12 04 644 und ausgerüstet mit Phosphorsäure und Oxalsäure nach DE-A-26 46 348, wird in einem Wirbelbett mit Rührer gemäss Figur 1 bei 350°C mit Wasserstoff bei 64fachem Wasserstoffüberschuss innerhalb von 6 Stunden reduziert. Die Drehzahl des Rührers betrug dabei 28 Upm. Die magnetischen Eigenschaften der resultierenden Eisenteilchen sind in Tabelle 1 angegeben.

### Vergleichsversuch 1

Es wird wie in Beispiel 1 beschrieben verfahren, jedoch bei stillstehendem Rührer im Wirbelofen. Die Ergebnisse sind in Tabelle 1 aufgeführt.

### Beispiel 2

Es wird wie in Beispiel 1 beschrieben verfahren, jedoch bei einer Reduktionstemperatur von 330°C.

Die Ergebnisse sind in Tabelle 1 aufgeführt.

### Beispiel 3

Das Einsatzprodukt y-FeOOH, hergestellt nach DE-B-1061 760 und ausgerüstet wie nach Beispiel 1, wird eine Stunde lang bei 600°C an der Luft getempert und anschliessend in einem Wirbelofen gemäss Figur 1 bei 350°C innerhalb von 4,5 (Probe a) bzw. 6 Stunden (Probe b) reduziert (Drehzahl 28 Upm). Die magnetischen Eigenschaften der resultierenden Materialien sind in Tabelle 2 angegeben.

### Vergleichsversuch 2

Es wird wie in Beispiel 3 beschrieben verfahren, jedoch mit stehendem Rührer. Die Ergebnisse sind in Tabelle 2 angegeben.

### Beispiel 4

Das nach Beispiel 2 hergestellte Eisenpulver wurde zur besseren Handhabung in einem Wirbelofen gemäss Figur 1 mit einem Luft/Stickstoff-Gemisch im Verhältnis 1:15 bei einer 50°C nicht übersteigenden Temperatur passiviert. Die magnetischen Eigenschaften veränderten sich danach wie folgt:
Hₑ = 72,3 kA/m
M_{m/}= 104 n_{Tm3/}g
M_{r/}e = 60 nTm³/g
M_{r/}Mₘ = 0,58

### Beispiel 5

800 Teile der nach Beispiel 4 hergestellten passivierten Eisenteilchen werden in einer 600 Volumenteile fassenden Stahlzylindermühle, welche 9000 Teile Stahlkugeln mit einem Durchmesser zwischen 4 und 6 mm enthält, mit 456 Teilen einer 13%igen Lösung eines thermoplastischen Polyesterurethans aus Adipinsäure, 1,4 Butandiol und 4,4'-Diisocyanatodiphenylmethan in einem Lösungsmittelgemisch aus gleichen Teilen Tetrahydrofuran und Dioxan, 296 Teile einer 10%igen Lösung eines Polyvinylformalbindemittels, enthaltende 82% Vinylformal-, 12% Vinylacetat- und 6% Vinylalkoholeinheiten, im genannten Lösungsmittelgemisch, 20 Teile Butylstearat und weitere 492 Teile des genannten Lösungsmittelgemisches gemischt und 4 Tage dispergiert. Sodann werden nochmals 456 Teile der angegebenen Polyesterurethan-Lösung, 296 Teile der eingesetzten Polyvinylformallösung, 271 Teile des Lösungsmittelgemisches sowie noch 2 Teile eines handelsüblichen Siliconöls zugegeben und weitere 24 Stunden dispergiert und durch eine Zellulose/Asbestfaserschicht filtriert. Auf einer üblichen Beschichtungsmaschine wird die so hergestellte Magnetdispersion auf eine Polyäthylenterephthalat-Trägerfolie von 11,5 _{JL}m Stärke aufge₋ tragen und nach Durchlaufen eines magnetischen Richtfeldes innerhalb 2 Minuten bei 80 bis 100°C getrocknet. Die Magnetschicht wird durch Ziehen über beheizte und polierte Walzen bei Temperaturen von 60 bis 80°C geglättet und verdichtet. Die fertige Magnetschicht ist 3,5 ⱼum dick. Die beschichtete Folie wird in Bänder von 3,8 mm Breite geschnitten.

Die elektroakustischen Eigenschaften dieser Bänder werden in Anlehnung an DIN 45 512 mit einer Bandgeschwindigkeit von 4,75 cm/sec, einem Vormagnetisierungsstrom J_{HF} von 23 mA und einer Entzerrung von 70 _{JL}sec gemessen.

In der nachfolgenden Tabelle sind die Werte für die Aussteuerbarkeit bei 333 Hz (A_{T}) und bei 10 kHz (A_{H}) angegeben.

Das so hergestellte Band hatte folgende Banddaten:

## Patentansprüche

1. Verfahren zur Herstellung von nadelförmigen, im wesentlichen aus Eisen bestehenden, ferromagnetischen Metallteilchen durch Reduktion von nadelförmigen reinen oder mit an sich bekannten Fremdmetallionen modifizierten Eisenoxiden und/oder Eisenoxidhydroxiden mittels gasförmiger Reduktionsmittel in einer Wirbelschicht, dadurch gekennzeichnet, dass im Wirbelschichtofen mittels eines in unmittelbarer Nähe über dem Wirbelboden angebrachten Rührers das zu reduzierende Material im Wirbelraum gleichmässig verteilt wird.

2. Verfahren gemäss Anspruch 1, dadurch gekennzeichnet, dass ein Rührer vorgesehen wird, der an mindestens einem der Rührarme eine Schleppklappe aufweist, mit welcher der Abstand zwischen Rührarm und Wirbelboden überbrückt wird.

3. Verfahren gemäss Anspruch 2, dadurch gekennzeichnet, dass die Schleppklappe gelenkig angebracht ist, mit der Massgabe, dass sie während des Wirbelvorgangs vom Wirbelboden abhebt.

## Revendications

1. Procédé de préparation de particules métalliques ferromagnétiques aciculaires, essentiellement constituées de fer, par réduction d'oxydes et/ou hydrates d'oxydes de fer purs ou modifieés par ions de métal étranger, connus en soi, au moyen d'agent de réduction gazeux en couche en mouvement turbulent, caractérisé par le fait que, dans le four à couche en mouvement turbulent, la matière à réduire est distribuée de façon uniforme dans la chambre de turbulence, au moyen d'un agitateur disposé au voisinage immédiat et au-dessus du fond de mise en turbulence.

2. Procédé selon la revendication 1, caractérisé par le fait qu'il est prévu un agitateur qui, au moins sur un de ses bras, porte un volet d'entraînement qui couvre l'espace compris entre le bras d'agitateur et le fond de mise en turbulence.

3. Procédé selon la revendication 2, caractérisé par le fait que le volet d'entraînement est monté articulé, mais de façon qu'il se soulève du fond de mise sur turbulence, pendant le processus de mise en turbulence.

## Claims

1. A process for the preparation of acicular ferromagnetic metal particles, consisting essentially of iron, by reducing acicular iron oxides and/or iron oxide hydroxides, which are either pure or are modified with conventional foreign metal ions, by means of a gaseous reducing agent in a fluidized bed, wherein the material to be reduced is distributed uniformly in the fluidizing zone by means of a stirrer which is provided in the fluidized bed furnace immediately above the fluidizing grid.

2. A process as claimed in claim 1, wherein a stirrer is provided which has a drag flap on at least one of the stirrer arms, which flap bridges the gap between the arm and the fluidizing grid.

3. A process as claimed in claim 2, wherein the drag flap is hingedly attached to the arm and lifts away from the fluidizing grid during the fluidizing operation.
